# FASCICULE DE BREVET EUROPEEN

(11) **EP 2 205 778 B1**
(45) Date de publication et mention de la délivrance du brevet: **23.02.2011**
(21) Numéro de dépôt: 08804009.2
(22) Date de dépôt: 11.09.2008
(51) Int. Cl.: C25D 3/62

(54) **PROCÉDÉ D'OBTENTION D'UN DÉPÔT D'ALLIAGE D'OR JAUNE PAR GALVANOPLASTIE SANS UTILISATION DE MÉTAUX OU MÉTALLOÏDES TOXIQUES**
VERFAHREN ZUR HERSTELLUNG EINES ÜBERZUGS AUS GELBER GOLDLEGIERUNG DURCH GALVANISIEREN OHNE VERWENDUNG VON TOXISCHEN METALLEN ODER METALLOIDEN
METHOD OF OBTAINING A YELLOW GOLD ALLOY COATING BY ELECTROPLATING WITHOUT THE USE OF TOXIC METALS OR METALLOIDS

(30) Priorité: 21.09.2007 CH 14942007
(43) Date de publication de la demande: 14.07.2010
(73) Titulaire: G. Aliprandini, 1247 Asnières (CH); The Swatch Group Research and Development Ltd., 2074 Marin (CH)
(72) Inventeur: ALIPRANDINI, Giuseppe, CH-1247 Anières (CH); CAILLAUD, Michel, F-25130 Villers-le-lac (FR)
(74) Mandataire: Couillard, Yann Luc Raymond
(86) Numéro de dépôt international: PCT/EP2008/062042
(87) Numéro de publication internationale: WO 2009/037180

(56) Documents cités:
- EP-A- 0 384 679
- CH-A- 455 434
- DE-A1- 1 696 087
- FR-A- 2 405 312
- GB-A- 1 134 615
- GB-A- 1 156 186
- GB-A- 1 294 601
- US-A- 4 168 214

## Description

L'invention se rapporte à un dépôt électrolytique sous forme d'un alliage d'or en couche épaisse ainsi que son procédé de production.

Dans le domaine décoratif du placage, on connaît des procédés pour la production de dépôts électrolytiques d'or, de couleur jaune, dont le titre est supérieur ou égal à 9 carats, ductile à une épaisseur de 10 microns, et de grande résistance au ternissement. Ces dépôts sont obtenus par une électrolyse dans un bain galvanique alcalin contenant, en plus de l'or et du cuivre, du cadmium à raison de 0,1 à 3 g/l. Les dépôts obtenus par ces procédés connus présentent cependant des teneurs en cadmium comprises entre 1 et 10 %. Le cadmium facilite le dépôt de couches épaisses, c'est-à-dire entre 1 et 800 microns et permet d'obtenir un alliage de couleur jaune en diminuant la quantité de cuivre contenue dans l'alliage; toutefois le cadmium est extrêmement toxique et interdit dans certains pays.

D'autres dépôts jaunes connus sont des alliages comportant de l'or et de l'argent.

On connaît aussi des alliages d'or de 18 carats sans cadmium, contenant du cuivre et du zinc. Cependant, ces dépôts sont de teinte trop rose (titre trop riche en cuivre). Enfin, ces dépôts ont une mauvaise résistance à la corrosion ce qui implique un ternissement rapide.

On peut enfin citer les exemples des documents GB 1 156 186, EP 0 384 679, DE 1 696 087, CH 455 434, FR 2 405 312, GB 1 134 615, GB 1 294 601 et US 4,168,214 qui portent sur divers types de bains permettant d'obtenir un alliage d'or.

Le but de la présente invention est de pallier tout ou partie les inconvénients cités précédemment en proposant un procédé permettant le dépôt en couche épaisse d'un alliage d'or de couleur jaune n'ayant ni de zinc ni de cadmium comme constituants principaux.

A cet effet, l'invention se rapporte à un dépôt électrolytique sous forme d'un alliage d'or dont l'épaisseur est comprise entre 1 et 800 microns et comporte du cuivre caractérisé en ce qu'il comprend de l'indium comme troisième composé principal.

Conformément à d'autres caractéristiques avantageuses de l'invention :
- le dépôt est sensiblement exempt de métaux ou métalloïdes toxiques ;
- le dépôt comporte une teinte comprise entre les domaines 1 N et 3N (selon norme ISO 8654) ;
- le dépôt est brillant et possède une très grande résistance à la corrosion.

L'invention se rapport également à un procédé de dépôt galvanoplastique d'un alliage d'or sur une électrode plongée dans un bain comportant de l'or métal sous forme d'aurocyanure alcalin, des composés organométalliques, un mouillant, un complexant, du cyanure libre caractérisé en ce que les métaux d'alliage sont du cuivre sous forme de cyanure double de cuivre et potassium, et de l'indium sous forme complexé aminocarboxylique ou aminophosphonique permettant de déposer sur l'électrode un alliage d'or du type jaune miroir brillant.

Conformément à d'autres caractéristiques avantageuses de l'invention :
- le bain comporte de 1 à 10 g.l-1 d'or métal sous forme d'aurocyanure alcalin et préférentiellement 5 g.l-1 ;
- le bain comporte de 30 à 80 g.l-1 de cuivre métal sous forme de cyanure double alcalin et préférentiellement 50 g.l-1 ;
- le bain comporte de 10 mg.l-1 à 5 g.l-1 d'indium métal sous forme complexé et préférentiellement comporte 1 g.l-1 ;
- le bain comporte de 15 à 35 g.l-1 de cyanure libre
- le mouillant comporte une concentration comprise entre 0,05 et 10 ml.l-1 et préférentiellement de 3 ml.l-1 ;
- le mouillant est choisi parmi les types polyoxyalcoylenique, éther phosphate, lauryl sulfate, diméthyldodecylamine-N-oxide, diméthyldodecyl ammonium propane sulfonate ou tout autre type susceptible de mouiller en milieu cyanure alcalin ;
- le complexant aminocarboxylique comporte une concentration comprise entre 0,1 à 20 g.l-1 ;
- le bain comporte une amine de concentration comprise entre 0,01 et 5 ml.l-1 ;
- le bain comporte un dépolarisant de concentration comprise entre 0,1 mg.l-1 à 20 mg.l-1 ;
- le bain comporte des sels conducteurs du type phosphates, carbonates, citrates, sulfates, tartrates, gluconates et/ou phosphonates ;
- la température du bain est maintenue entre 50 et 80° C ;
- le pH du bain est maintenu entre 8 et 12 ;
- le procédé est réalisé à des densités de courant comprise entre 0,2 et 1,5 A.dm-2.

L'électrolyse est de préférence suivie d'un traitement thermique à au moins 450 degrés Celsius pendant au moins 30 minutes afin d'obtenir un dépôt de qualité optimale.

Le bain peut contenir en outre un brillanteur. Celui-ci est, de préférence, un dérivé du butynediol, un pyridinio-propanesulfonate ou un mélange des deux, un sel d'étain, de l'huile de castor sulfonées, du methylimidozole, de l'acide dithiocarboxylique tels que du thiourée, de l'acide thiobarbiturique, de l'imidazolidinthione ou de l'acide thiomalique.

Dans un exemple de dépôt, on a un alliage d'or, exempt de métaux ou métalloïdes toxiques, en particulier exempt de cadmium, de teinte 2N jaune, d'une épaisseur de 200 microns, de brillance excellente et ayant une très grande résistance à l'usure et au ternissement.

Ce dépôt est obtenu par une électrolyse dans un bain électrolytique du type :
Exemple 1:
   - Au : 3 g.l⁻¹
   - Cu : 45 g.l⁻¹
   - In : 0,1 g.l⁻¹
   - KCN : 22 g.l⁻¹
   - pH : 10,5
   - Température : 65°C
   - Densité de Courant : 0,5 A.dm⁻²
   - Mouillant : 0,05 ml.l⁻¹ NN-Diméthyldodecyl N-Oxide
   - Iminodiacetique : 20 g.l⁻¹
   - Ethylènediamine : 0.5 ml l
   - Selenocyalate de potassium : 1 mg.l⁻¹
Exemple 2 :
   - Au : 6 g.l⁻¹
   - Cu : 60 g.l⁻¹
   - In : 2 g.l⁻¹
   - KCN : 30 g.l⁻¹
   - NTA : 4 g.l⁻¹
   - Ag : 10 mg.l⁻¹
   - Diethylentriamine : 0,2 ml.l⁻¹
   - Gallium, selenium ou tellure : 5 mg.1⁻¹
   - Hypophosphite de sodium : 0,1 g.l⁻¹
   - Acide thiomalique : 50 mg.l⁻¹
   - Densité de Courant : 0,5 A.dm⁻²
   - Température : 70°C
   - pH:10,5
   - Mouillant : 2 ml.1⁻¹ étherphosphate

Dans ces exemples, le bain électrolytique, est contenu dans une cuve en polypropylène ou en PVC avec revêtement calorifuge. Le chauffage du bain est réalisé grâce à des thermo-plongeurs en quartz, en PTFE, en porcelaine ou en acier inoxydable stabilisé. Une bonne agitation cathodique ainsi qu'une circulation de l'électrolyte doit être maintenue. Les anodes sont en titane platiné, en acier inoxydable, en ruthenium, en iridium ou alliages de ces deux derniers.

Ces conditions permettent d'obtenir un rendement cathodique de 62 mg.A.min⁻¹ avec une vitesse de déposition de 1 µm en 3 minutes dans l'exemple 1 et, dans l'exemple 2, un dépôt brillant de 10 µm en 30 minutes.

Bien entendu, la présente invention ne se limite pas à l'exemple illustré mais est susceptible de diverses variantes et modifications qui apparaîtront à l'homme de l'art. En particulier, le bain peut contenir les métaux suivants Ag, Cd, Zr, Se, Te, Sb, Sn, Ga, As, Sr, Be, Bi en quantité négligeable.

De plus, le mouillant peut être de tout type susceptible de mouiller en milieu cyanure alcalin.

## Revendications

1. Procédé de dépôt galvanoplastique d'un alliage d'or sur une électrode plongée dans un bain comportant de l'or métal sous forme d'aurocyanure alcalin, des composés organométalliques, un mouillant, un complexant, du cyanure libre **caractérisé en ce que** les métaux d'alliage sont du cuivre sous forme de cyanure double de cuivre et potassium, et de l'indium sous forme complexé permettant de déposer sur l'électrode un alliage d'or du type jaune miroir brillant.

2. Procédé selon la revendication 1, **caractérisé en ce que** la forme complexe de l'indium est du type aminocarboxylique ou aminophosphonique.

3. Procédé selon la revendication 1 ou 2, **caractérisé en ce que** le bain comporte de 1 à 10 g.l⁻¹ d'or métal sous forme d'aurocyanure alcalin.

4. Procédé selon l'une des revendications précédentes, **caractérisé en ce que** le bain comporte de 30 à 80 g.l⁻¹ de cuivre métal sous forme de cyanure double alcalin.

5. Procédé selon l'une des revendications précédentes, **caractérisé en ce que** le bain comporte de 10 mg.l⁻¹ à 5 g.l⁻¹ d'indium métal sous forme complexée.

6. Procédé selon l'une des revendications précédentes, **caractérisé en ce que** le bain comporte de 15 à 35 g.l⁻¹ de cyanure libre.

7. Procédé selon l'une des revendications précédentes, **caractérisé en ce que** le mouillant comporte une concentration comprise entre 0,05 et 10 ml.l⁻¹.

8. Procédé selon la revendication 1 ou 7, **caractérisé en ce que** le mouillant est choisi parmi les types polyoxyalcoylenique, éther phosphate, lauryl sulfate, diméthyldodecylamine-N-oxide, diméthyldodecyl ammonium propane sulfonate.

9. Procédé selon l'une des revendications précédentes, **caractérisé en ce que** le complexant aminocarboxylique comporte une concentration comprise entre 0,1 à 20 g.l⁻¹.

10. Procédé selon l'une des revendications précédentes, **caractérisé en ce que** le bain comporte une amine de concentration comprise entre 0,01 et 5 ml.l⁻¹.

11. Procédé selon l'une des revendications précédentes, **caractérisé en ce que** le bain comporte un dépolarisant de concentration comprise entre 0,1 mg.l⁻¹ à 20 mg.l⁻¹.

12. Procédé selon l'une des revendications précédentes, **caractérisé en ce que** le bain comporte des sels conducteurs du type phosphates, carbonates, citrates, sulfates, tartrates, gluconates et/ou phosphonates.

13. Procédé selon l'une des revendications précédentes, **caractérisé en ce que** la température du bain est maintenue entre 50 et 80° C.

14. Procédé selon l'une des revendications précédentes, **caractérisé en ce que** le pH du bain est maintenu entre 8 et 12.

15. Procédé selon l'une des revendications précédentes, **caractérisé en ce que** le procédé est réalisé à une densité de courant comprise entre 0,2 et 1,5 A.dm⁻².

16. Dépôt électrolytique sous forme d'un alliage d'or obtenu à partir d'un procédé conforme à l'une des revendications précédentes dont l'épaisseur est comprise entre 1 et 800 microns et qui comporte du cuivre **caractérisé en ce qu'**il comprend de l'indium comme troisième composé principal permettant d'obtenir une teinte brillante comprise entre les domaines 1 N et 3N.

## Claims

1. Method for the galvanoplasty deposition of a gold alloy on an electrode dipped in a bath including gold metal in the form of alkaline aurocyanide, organometallic components, a wetting agent, a complexing agent and free cyanide, **characterized in that** the alloy metals are copper in the form of copper II cyanide and potassium, and complex indium for depositing a shiny reflective yellow type gold alloy on the electrode.

2. Method according to claim 1, **characterized in that** the complex indium is of the aminocarboxylic or aminophosphonic type.

3. Method according to claim 1 or 2, **characterized in that** the bath includes from 1 to 10 g.l⁻¹ of gold mental in the form of alkaline aurocyanide.

4. Method according to any of the preceding claims, **characterized in that** the bath includes from 30 to 80 g.l⁻¹ of copper II metal in the form of alkaline cyanide.

5. Method according to any of the preceding claims, **characterized in that** the bath includes from 10 m g.l⁻¹ to g.l⁻¹ of complex indium metal.

6. Method according to any of the preceding claims, **characterized in that** the bath includes from 15 to 35 g.l⁻¹ of free cyanide.

7. Method according to any of the preceding claims, **characterized in that** the wetting agent includes a concentration of between 0.05 and 10 ml.l⁻¹.

8. Method according to claim 1 or 7, **characterized in that** the wetting agent is chosen from among the following types: polyoxyalcoylenic, ether phosphate, laurel sulphate, dimethyldodecylamine N oxide, dimethyldodecyl ammonium propane sulfonate.

9. Method according to any of the preceding claims, **characterized in that** the bath includes an amius carboxylic complexing concentration of between 0.1 and 20 g. l⁻¹.

10. Method according to any of the preceding claims, **characterized in that** the bath includes an amine concentration of between 0.01 to 5 mg.l⁻¹.

11. Method according to any of the preceding claims, **characterized in that** the bath includes a depolarising concentration of between 0.1 mg.l⁻¹ to 20 mg.l⁻¹.

12. Method according to any of the preceding claims, **characterized in that** the bath includes conductive salts of the following types: phosphates, carbonates, citrates, sulphates, tartrates, gluconates and/or phosphonates.

13. Method according to any of the preceding claims, **characterized in that** the temperature of the bath is maintained between 50 and 80°C.

14. Method according to any of the preceding claims, **characterized in that** the pH of the bath is maintained between 8 and 12.

15. Method according to any of the preceding claims, **characterized in that** the method is performed with current density of between 0.2 and 1.5 A.dm⁻².

16. Electrolytic deposition in the form of gold alloy from a method according to any of the preceding claims, the thickness of which is comprised between 1 and 800 microns and which includes copper, **characterized in that** it includes indium as the third main compound for obtaining a shiny colour comprised between the fields 1N and 3N.

## Patentansprüche

1. Verfahren zur galvanoplastischen Ablagerung einer Goldlegierung auf einer Elektrode, die in ein Bad getaucht ist, die Goldmetall in Form von alkalischem Aurocyanid, organometallische Verbindungen, ein Benetzungsmittel, einen Komplexbildner und freies Cyanid enthält, **dadurch gekennzeichnet, dass** die Legierungsmetalle Kupfer in Form von Doppelcyanid aus Kupfer und Kalium und Indium in komplexierter Form sind, die die Ablagerung einer Legierung aus Gold des gelben, spiegelnden Brillanttyps auf der Elektrode ermöglichen.

2. Verfahren nach Anspruch 1, **dadurch gekennzeichnet, dass** die komplexe Form von Indium vom aminocarboxylischen oder aminophosphonischen Typ ist.

3. Verfahren nach Anspruch 1 oder 2, **dadurch gekennzeichnet, dass** das Bad 1 bis 10 g l⁻¹ Goldmetall in Form von alkalischem Aurocyanid enthält.

4. Verfahren nach einem der vorhergehenden Ansprüche, **dadurch gekennzeichnet, dass** das Bad 30 bis 80 g l⁻¹ Kupfermetall in Form von alkalischem Doppelcyanid enthält.

5. Verfahren nach einem der vorhergehenden Ansprüche, **dadurch gekennzeichnet, dass** das Bad 10 mg l⁻¹ bis 5 g l⁻¹ Indiummetall in komplexierter Form enthält.

6. Verfahren nach einem der vorhergehenden Ansprüche, **dadurch gekennzeichnet, dass** das Bad 15 bis 35 g l⁻¹ freies Cyanid enthält.

7. Verfahren nach einem der vorhergehenden Ansprüche, **dadurch gekennzeichnet, dass** das Benetzungsmittel eine Konzentration im Bereich von 0,05 bis 10 ml l⁻¹ aufweist.

8. Verfahren nach Anspruch 1 oder 7, **dadurch gekennzeichnet, dass** das Benetzungsmittel gewählt ist aus dem polyoxyalkoylenischen Typ, dem Etherphosphat-Typ, dem Laurylsulfat-Typ, dem Dimethyldodecylamin-N-Oxyd-Typ und dem Dimethyldodecyl-Ammonium-Propansulfonat-Typ.

9. Verfahren nach einem der vorhergehenden Ansprüche, **dadurch gekennzeichnet, dass** der aminokarboxylische Komplexbildner eine Konzentration im Bereich von 0,1 bis 20 g l⁻¹ aufweist.

10. Verfahren nach einem der vorhergehenden Ansprüche, **dadurch gekennzeichnet, dass** das Bad ein Amin mit einer Konzentration im Bereich von 0,01 bis 5 ml l⁻¹ enthält.

11. Verfahren nach einem der vorhergehenden Ansprüche, **dadurch gekennzeichnet, dass** das Bad ein Depolarisationsmittel mit einer Konzentration im Bereich von 0,1 mg l⁻¹ bis 20 mg l⁻¹ enthält.

12. Verfahren nach einem der vorhergehenden Ansprüche, **dadurch gekennzeichnet, dass** das Bad leitende Salze des Typs Phosphate, Karbonate, Citrate, Sulfate, Tartrate, Gluconate und/oder Phosphonate enthält.

13. Verfahren nach einem der vorhergehenden Ansprüche, **dadurch gekennzeichnet, dass** die Temperatur des Bades im Bereich von 50 bis 80 °C gehalten wird.

14. Verfahren nach einem der vorhergehenden Ansprüche, **dadurch gekennzeichnet, dass** der pH-Wert des Bades im Bereich von 8 bis 12 gehalten wird.

15. Verfahren nach einem der vorhergehenden Ansprüche, **dadurch gekennzeichnet, dass** das Verfahren mit einer Stromdichte im Bereich von 0,2 bis 1,5 A dm⁻² ausgeführt wird.

16. Elektrolytische Ablagerung in Form einer Goldlegierung, die durch ein Verfahren nach einem der vorhergehenden Ansprüche erhalten wird, deren Dicke im Bereich von 1 bis 800 Mikrometer liegt und die Kupfer enthält, **dadurch gekennzeichnet, dass** sie als dritte Hauptkomponente Indium enthält, das ermöglicht, eine brillante Tönung zu erhalten, die zwischen den Bereichen 1N bis 3N liegt.
